# EUROPÄISCHE PATENTSCHRIFT

(11) **EP 1 646 731 B1**
(45) Veröffentlichungstag und Bekanntmachung des Hinweises auf die Patenterteilung: **02.01.2008**
(21) Anmeldenummer: 04737378.2
(22) Anmeldetag: 09.07.2004
(51) Int. Cl.: C22B 1/245, C22B 1/24

(54) **VERFAHREN ZUR HERSTELLUNG VON ERZ MIT EINEM FEINANTEIL ENTHALTENDEN GR N-AGGLOMERATEN**
METHOD FOR THE PRODUCTION OF ORE WITH GREEN AGGLOMERATES CONTAINING A PROPORTION OF FINES
PROCEDE POUR PRODUIRE DU MINERAI AVEC DES AGGLOMERATS VERTS CONTENANT DES FINES

(30) Priorität: 16.07.2003 AT 11102003
(43) Veröffentlichungstag der Anmeldung: 19.04.2006
(73) Patentinhaber: Siemens VAI Metals Technologies GmbH & Co, 4031 Linz (AT)
(72) Erfinder: PAMMER, Oskar, A-4040 Linz (AT); STIASNY, Hans, A-4020 Linz (AT)
(74) Vertreter: Kopecky, Helmut
(86) Internationale Anmeldenummer: PCT/AT2004/000248
(87) Internationale Veröffentlichungsnummer: WO 2005/007899

(56) Entgegenhaltungen:
- EP-A- 0 271 863
- EP-A- 0 415 146
- US-A- 3 642 465
- US-A- 4 528 029
- US-A- 4 723 995

## Beschreibung

Die Erfindung betrifft ein Verfahren zur Herstellung von Erz mit einem Feinanteil, Zuschlagsstoffen und gegebenenfalls einen Binder enthaltenden Grün-Agglomeraten, die mit einer aus feinkörnigen Kohlenstoff enthaltenden Brennstoff, wie Koks, und gegebenenfalls einem Binder, gebildeten Ummantelung versehen sind, wobei das Erz mit den Zuschlagsstoffen und dem gegebenenfalls vorhandenen Binder durchmischt wird, die Mischung pelletiert und die so gebildeten Grün-Agglomerate unter Zugabe des Brennstoffs in einer Agglomeriertrommel mit dem Brennstoff ummantelt werden, sowie eine Anlage zur Durchführung des Verfahrens.

Ein Verfahren dieser Art ist aus der EP A2 0 271 863 bekannt. Gemäß diesem Dokument erfolgt das Pelletieren des Erzes, das einen Feinanteil aufweist, der Zuschlagsstoffe und des Binders mit Hilfe von Pelletiertellern. Die so gebildeten Grün-Agglomerate werden anschließend in eine Rolliertrommel überbracht, in welcher sie mit Feinkoks ummantelt werden.

Hierbei ist nachteilig, dass Pelletierteller nur eine beschränkte Kapazität aufweisen, d.h. es sind für eine größere und leistungsfähige Anlage eine Mehrzahl von Pelletiertellern vorzusehen, wogegen es genügt mit einer einzigen Agglomeriertrommel zum Ummanteln der in den Pelletiertellern gebildeten Grün-Agglomerate vorzusehen. Die Koppelung der Mehrzahl der Pelletierteller mit einer einzigen Agglomeriertrommel ist aufwendig, zumal eine Fördereinrichtung von jedem der Pelletierteller zur Agglomeriertrommel führen muss. Bei dieser Förderung kann es zur Zerstörung eines Teils der gebildeten Grün-Agglomerate kommen. Weiters ist es schwierig, dieses bekannte Verfahren kontinuierlich durchzuführen, es kommt in der Regel zu ungleichmäßigen Durchsatzmengen je Zeiteinheit an der Agglomeriertrommel, je nach dem, wie die Pelletierteller beschickt werden und wie der Pelletiervorgang auf den Pelletiertellern abläuft. Ein weiterer Nachteil ist darin zu sehen, dass die Umstellung auf andere Erze bzw. andere Korngrößenverteilungen bzw. mit unterschiedlichen Feuchtegehalten etc., aufwendig ist, zumal die Zeit zur Bildung der Grün-Agglomerate auf den Pelletiertellern in solchen Fällen variiert.

Die Erfindung bezweckt die Vermeidung dieser Nachteile und Schwierigkeiten und stellt sich die Aufgabe, ein Verfahren bzw. eine Anlage zur Durchführung des Verfahrens zu schaffen, welche einen gleichmäßigen und kontinuierlichen Ablauf der Herstellung der Grün-Agglomerate gewährleisten. Zudem soll das Verfahren nur eine wenig aufwendige Anlage auch für große Durchsatzmengen pro Zeiteinheit erfordern. Es ist ein besonderes Anliegen der Erfindung, eine Umstellung auf unterschiedliche Betriebsweisen - hervorgerufen durch unterschiedliche Feinerzzusammensetzungen bzw. unterschiedliche Zuschlagsstoffe etc., - in besonders einfacher Weise zu ermöglichen.

Diese Aufgabe wird erfindungsgemäß bei einem Verfahren der eingangs beschriebenen Art dadurch gelöst, dass die Mischung in der Agglomeriertrommel pelletiert wird und der Brennstoff an einem Bereich der Längserstreckung der Agglomeriertrommel zugegeben wird, an der die sich in der Agglomeriertrommel bildenden Grün-Agglomerate die für eine Weiterverarbeitung gewünschte Größe aufweisen.

Es ist für dieses Verfahren vorteilhaft, wenn das Mischen intensiv erfolgt, was zweckmäßig unter Durchschaufeln der zu mischenden Materialien durchgeführt wird, und zwar vorzugsweise unter Verwendung eines Horizontal- oder Vertikalwellenmischers.

Eine besonders einfache Anpassung des erfindungsgemäßen Verfahrens an unterschiedliche Betriebsweisen, unterschiedliche Erze, unterschiedliche Erzzusammensetzungen etc., ist dadurch gekennzeichnet, dass der Zugabebereich des Brennstoffes in die Agglomeriertrommel über die Länge der Agglomeriertrommel in Abhängigkeit der Beschaffenheit und der Größe der Grün-Agglomerate variiert wird.

Eine Anlage zur Herstellung von Erz mit einem Feinanteil, Zuschlagsstoffen und gegebenenfalls einen Binder enthaltenden Grün-Agglomeraten, die mit einer aus feinkörnigen Kohlenstoff enthaltenden Brennstoff, wie Koks, gebildeten Ummantelung versehen sind, welche Anlage einen Mischer für das Erz, die Zuschlagsstoffe und den gegebenenfalls vorhandenen Binder aufweist, dem eine Pelletiereinrichtung nachgeordnet ist, ist dadurch gekennzeichnet, dass die Pelletiereinrichtung als Agglomeriertrommel ausgebildet ist, die an einem Bereich innerhalb ihrer Längserstreckung mit einer Zugabeeinrichtung für den Brennstoff versehen ist.

Eine bevorzugte Ausführungsform ist dadurch gekennzeichnet, dass die Zugabeeinrichtung unter Veränderung des Bereichs der Längserstreckung, an der diese den Brennstoff in die Agglomeriertrommel abgibt, variabel ist.

Vorzugsweise ist die Zugabeeinrichtung als in die Agglomeriertrommel ragendes Förderband ausgebildet, wobei zweckmäßig die Förderbandgeschwindigkeit variabel ist oder die Lage des Förderbandes gegenüber der Längserstreckung der Agglomeriertrommel und damit der Abgabebereich des Förderbandes veränderbar ist.

Als Zugabeeinrichtungen können auch in die Agglomeriertrommel ragende Förderschnecken oder Trogkettenförderer vorgesehen sein, die vorzusgweise ebenfalls in Längsrichtung der Agglomeriertommel verbringbar sind.

Für eine gute Durchmischung und damit eine günstige Grün-Agglomeratbildung ist zweckmäßig der Mischer als Horizontal- oder Vertikalwellenmischer mit an der Welle bzw. an den Wellen angeordneten Schaufeln ausgebildet.

Nach einer bevorzugten Ausführungsform ist der Mischer mit der Agglomeriertrommel ingetral ausgebildet, sodass sobald das Erz mit den Zuschlagsstoffen und dem gegebenenfalls vorhandenen Binder fertiggemischt ist, ein direkter Übergang in die Agglomeriertrommel stattfindet, wodurch keine eigene Fördereinrichtung vom Mischer zur Agglomeriertrommel erforderlich ist.

Es hat sich für die Durchführung des erfindungsgemäßen Verfahrens als zweckmäßig herausgestellt, wenn der Bereich der Längserstreckung, an dem die Zugabeeinrichtung für den Brennstoff diesen in die Agglomeriertrommel zugibt, zwischen dem ersten Drittel und dem letzten Viertel der Längserstreckung der Agglomeriertrommel liegt, vorzugsweise zwischen der Hälfte und zwei Drittel der Längserstreckung der Agglomeriertrommel.

Die Erfindung ist nachfolgend anhand der Zeichnung an mehreren Ausführungsbeispielen näher erläutert, wobei die Fig. 1 bis 4 jeweils eine Variante in schematischer Fließschema-Darstellung veranschaulichen.

Gemäß der in Fig. 1 dargestellten Ausführungsform werden Erze und Zuschlagsstoffe, wobei auch Brennstoff, wie z.B. Koks, als Zuschlagsstoff vorhanden sein kann, von nebeneinander angeordneten Bunkern 1 entnommen und gelangen von diesen auf eine Fördereinrichtung, wie ein Förderband 2, welches diese Materialien zu einem Mischer 3 fördert, der vorzugweise als Hochleistungsmischer, wie später noch beschrieben wird, augebildet ist.

Unmittelbar vor der Aufgabe dieser Materialien in den Mischer 3 wird den Materialien noch zusätzlich über eine Zuführung 4 ein Binder, wie z.B. Branntkalk, zugegeben. Im Mischer 3 wird zur Optimierung des Mischvorganges und auch des nachfolgend noch durchzuführenden Agglomeriervorganges Wasser über eine Zuleitung 5 in bestimmter Menge zugegeben, um eine bestimmte optimale Feuchte zu erhalten.

Die aus dem Mischer 3 ausgetragene Mischung gelangt über eine Fördereinrichtung, wie ein Förderband 6, zu einer Agglomeriertrommel 7, in der die Mischung granuliert wird und in der auch die erforderliche Endfeuchte über eine Wasserzuführung 8 eingestellt wird. Das Material gelangt unter zunehmender Bildung von Grün-Agglomeraten, die schlussendlich vorzugsweise eine Größe zwischen 2 und 8 mm aufweisen sollen, von einem Aufgabe-Ende der Agglomeriertrommel 7 zum gegenüberliegenden Ausgabe-Ende, von wo sie zur Weiterverarbeitung weitergefördert werden. Eine solche Weiterverarbeitung erfolgt vorzugsweise durch Sintern in einer Bandsinteranlage.

Die Agglomeriertrommel 7 ist im dargestellten Beispiel in horizontaler Lage angeordnet; sie kann jedoch auch zur Erhöhung der Förderleistung leicht geneigt angeordnet sein. Dies gilt auch für den Mischer 3, wenn dieser als Trommelmischer oder Hochleistungsmischer ausgebildet ist.

Um die Bildung optimaler Grün-Agglomerate mit einer Korngröße von ca. zwischen 2 und 8 mm, insbesondere bezüglich ihrer maximalen Korngröße, beeinflussen zu können, werden die Grün-Agglomerate - sogenannte Grün-Pellets - bei Erreichen ihrer optimalen Korngröße mit einem feinkörnigen Brennstoff, vorzugsweise Feinkoks, ummantelt. Dies geschieht erfindungsgemäß innerhalb der Agglomeriertrommel 7, in der eine Zugabeeinrichtung 9 für den Brennstoff an einer gewissen Stelle der Längserstreckung der Agglomeriertrommel 7 vorgesehen ist. Diese Zugabevorrichtung 9 ist vorzugsweise als Förderband ausgebildet, dessen Abwurfstelle 10 den Bereich 11, an den der Brennstoff den Grün-Agglomeraten beigegeben wird, festlegt. Die Aufgabe des Brennstoffs auf das Förderband 9 erfolgt über einen Bunker 12, ein Wiegeband 13 und eine Aufgabeschurre 14. Der Brennstoff kann mit einem feinkörnigen Binder versehen sein, wie z.B. mit Branntkalk, Hydratkalk oder Hochofenschlacke mit glasiger Struktur.

Das Förderband 9 ragt vorzugsweise über ein Ende der Agglomeriertrommel 7 in diese hinein und erstreckt sich in Längsrichtung der Agglomeriertrommel 7.

Anstelle des Förderbandes 9 könnten auch andere Zugabeeinrichtungen vorgesehen sein, beispielsweise ein Schneckenförderer oder ein Trogkettenförderer etc.

Vorteilhaft ist der Bereich 11 des Abwurfs des Brennstoffs, d.h. der Bereich der ersten Kontaktnahme des Brennstoffs mit den Grün-Agglomeraten, variierbar, was durch Änderung der Förderbandgeschwindigkeit bewerkstelligt werden kann, sodass die Abwurfparabel für den Brennstoff geändert wird. Dies kann auch durch Verbringen des Förderbands 9 in Längsrichtung der Agglomeriertrommel 7 erzielt werden, wie dies in der Zeichnung durch einen Doppelpfeil 15 veranschaulicht ist.

Ab dem Bereich der ersten Kontaktnahme der Grün-Agglomerate mit dem Brennstoff werden diese mit dem Brennstoff ummantelt und dadurch stabilisiert; ein Weiterwachsen der Grün-Agglomerate wird somit verhindert. Ein gegebenenfalls vorhandener gröberer Anteil des Brennstoffs, also des vorzusgweise eingesetzten Kokses, wird zwischen den ummantelten Grün-Agglomeraten verteilt.

Der besondere Vorteil der Erfindung liegt darin, dass die Grün-Agglomerate sofort nachdem sie gebildet sind in ihrer Form stabilisiert werden, und zwar durch das unmittelbar anschließend stattfindende Ummanteln mit dem Brennstoff. Dies bedeutet, dass die Grün-Agglomerate nicht von einer Pelletiereinrichtung, wie z.B. einem Pelletierteller zu einer Brennstoffummantelungseinrichtung, die entweder ebenfalls als Pelletierteller oder als Agglomeriertrommel ausgebildet ist, gefördert werden müssen. Dadurch, dass die Grün-Agglomerate unmittelbar nachdem sie die richtige Größe innerhalb der Agglomeriertrommel 7 erreicht haben, mit Brennstoff ummantelt werden und nicht einer Zwischenförderung ausgesetzt sind, ist eine genaue Körnung der Grün-Agglomerate zu erzielen und es ist eine Zerstörung derselben, wie sie bei einer Zwischenförderung stattfinden kann, zuverlässig vermieden.

Die Erfindung ermöglicht somit auf besonders kostengünstige Weise die Verarbeitung von Sinterrohmischungen mit einem hohen Feinstanteil zu relativ groben Grün-Agglomeraten. Die Korngröße der Grün-Agglomerate kann erfindungsgemäß leicht durch Verändern des Bereichs der Kontaktnahme der Grün-Agglomerate mit dem Brennstoff innerhalb der Länge der Agglomeriertrommel 7 eingestellt werden. Die so gebildeten ummantelten Grün-Agglomerate weisen eine gute Durchgasbarkeit in einer Sintermaschine auf, wodurch eine hohe Produktivität einer Sinteranlage erzielt werden kann. Die verbesserte Permeabilität ermöglicht auch den Verbrauch an elektrischer Energie in einer Sintermaschine zu minimieren. Der so produzierte Sinter hat dann eine hohe und stabile Qualität und z.B. für Eisenerz einen niedrigen FeO-Anteil, woraus eine gute Reduzierbarkeit in einem Hochofen folgt. Durch die gute Permeabilität der nunmehr vorwiegend aus Grün-Agglomeraten bestehenden Schüttung ist der Anteil an Falschluft an den Prozessgasen bei der Sinterung gering.

Gemäß der in Fig. 2 dargestellten Auführungsform ist der Mischer 3 als Hochleistungsmischer augebildet, und zwar weist dieser eine horizontale, angetriebene Welle 16 auf, an der sich radial nach außen erstreckende Schaufeln 17 angeordnet sind. Die Verwendung eines solchen Hochleistungsmischers lässt die Feuchte der Grün-Agglomerate auf einen Minimalwert absenken, wodurch eine zusätzliche Steigerung der Produktivität auf einer Sintermaschine erzielt werden kann. Weiters werden die Materialien in der Mischung besonders homogen verteilt, wodurch eine gleichmäßige Qualität des Endproduktes sichergestellt ist.

Gemäß der in Fig. 3 dargestellten Variante ist der Mischer 3 mit der Agglomeriertrommel 7 integral ausgebildet, d.h. es wird die Mischung über das Förderband 2 direkt in eine Trommel eingebracht, deren erster Teil als Mischer 3 fungiert und deren weiterer Teil als Agglomeriertrommel 7 fungiert, in der auch die Zugabe von Feinkoks erfolgt.

In der in Fig. 4 dargestellten Ausführungsform ist ebenfalls die Agglomeriertrommel 7 mit dem Mischer 3 integral ausgebildet, wobei jedoch die Agglomeriertrommel 7 feststehend, d.h. ortsfest, am Fundament angeordnet ist und mindestens eine Welle 16 mit Schaufeln 17 im Inneren der Agglomeriertrommel angeordnet ist. Diese Welle 16 mit Schaufeln 17 durchsetzt auch den Mischer 3 und ist antreibbar. Die Zugabeeinrichtung 9 mündet über eine wahlweise plazierbare Öffnung 18 in die Agglomeriertrommel 7. Gemäß dieser Ausführungsform erfolgt sowohl das Mischen als auch das Agglomerieren als auch das Ummanteln in einer einzigen Vorrichtung -einem Mischagglomerator -, wobei den unterschiedlichen Anforderungen beim Mischen, Agglomerieren und Ummanteln durch unterschiedliche Ausbildung der Schaufeln 17 in den einzelnen Bereichen dieser Agglomeriertrommel 7 Rechnung getragen wird.

Gemäß einem Ausführungsbeispiel weisen 40 % der eingesetzten Körner eines zu verarbeitenden Eisenerzes eine Größe von weniger als 0,125 mm auf. Es werden 460 t/h an Rohmaterialien, d.h. an Eisenerz, Zuschlagsstoffen und Binder in die Mischeinrichtung 3 eingebracht. Die Feuchte beträgt 3 bis 4 %. Den in den Mischer 3 eingebrachten Materialen wird im Mischer Wasser zugesetzt, sodass die Feuchte der hergestellten Mischung zwischen 5 und 6 % liegt.

Die so hergestellte Mischung wird in die Agglomeriertrommel 7 eingebracht, der zusätzlich noch 8 t/h Feinkoks mit etwa 10 % Feuchte und einer Korngröße kleiner 1 mm zugeführt werden. Dies ergibt einen Ausstoß an Grün-Agglomeraten von 468 t/h (trocken) mit einer Feuchte von ca. 6 %. Die Korngröße der Grün-Agglomerate liegt zwischen 2 bis 8 mm.

Die so hergestellten Erz-Grün-Agglomerate eignen sich hervorragend zum Sintern in Folge der guten Permeabilität dieser Grün-Agglomerate.

Die Erfindung beschränkt sich nicht auf das Herstellen von Grün-Agglomeraten aus Eisenerz, sondern ist auch für Nichteisenerze, wie z.B. Bleierz oder Manganerz anwendbar.

## Patentansprüche

1. Verfahren zur Herstellung von Erz mit einem Feinanteil, Zuschlagsstoffen und gegebenenfalls einen Binder enthaltenden Grün-Agglomeraten, die mit einer aus feinkörnigen Kohlenstoff enthaltenden Brennstoff, wie Koks, und gegebenenfalls einem Binder, gebildeten Ummantelung versehen sind, wobei das Erz mit den Zuschlagsstoffen und dem gegebenenfalls vorhandenen Binder durchmischt wird, die Mischung pelletiert und die so gebildeten Grün-Agglomerate unter Zugabe des Brennstoffs in einer Agglomeriertrommel (7) mit dem Brennstoff ummantelt werden, **dadurch gekennzeichnet, dass** die Mischung in der Agglomeriertrommel (7) pelletiert wird und der Brennstoff an einem Bereich (11) der Längserstreckung der Agglomeriertrommel (7) zugegeben wird, an der die sich in der Agglomeriertrommel (7) bildenden Grün-Agglomerate die für eine Weiterverarbeitung gewünschte Größe aufweisen.

2. Verfahren nach Anspruch 1, **dadurch gekennzeichnet, dass** das Mischen unter Durchschaufelung, vorzugsweise unter Verwendung eines Horizontal- oder Vertikalwellenmischers (3), erfolgt.

3. Verfahren nach Anspruch 1 oder 2, **dadurch gekennzeichnet, dass** der Zugabebereich (11) des Brennstoffes in die Agglomeriertrommel (7) über die Länge der Agglomeriertrommel (7) in Abhängigkeit der Beschaffenheit der Grün-Agglomerate variiert wird.

4. Anlage zur Herstellung von Erz mit einem Feinanteil, Zuschlagsstoffen und gegebenenfalls einen Binder enthaltenden Grün-Agglomeraten, die mit einer aus feinkörnigen Kohlenstoff enthaltenden Brennstoff, wie Koks, gebildeten Ummantelung versehen sind, welche Anlage einen Mischer (3) für das Erz, die Zuschlagsstoffe und den gegebenenfalls vorhandenen Binder aufweist, dem eine Pelletiereinrichtung (7) nachgeordnet ist, **dadurch gekennzeichnet, dass** die Pelletiereinrichtung als Agglomeriemommel (7) ausgebildet ist, die an einem Bereich (11) innerhalb ihrer Längserstreckung mit einer Zugabeeinrichtung (9) für den Brennstoff versehen ist.

5. Anlage nach Anspruch 4, **dadurch gekennzeichnet, dass** die Zugabeeinrichtung (9) unter Veränderung des Bereichs (11) der Längserstreckung, an der diese den Brennstoff in die Agglomeriertrommel (7) abgibt, variabel ist.

6. Anlage nach Anspruch 4 oder 5, **dadurch gekennzeichnet, dass** die Zugabeeinrichtung als in die Agglomeriertrommel (7) ragendes Förderband (9) ausgebildet ist.

7. Anlage nach Anspruch 6, **dadurch gekennzeichnet, dass** die Förderbandgeschwindigkeit variabel ist.

8. Anlage nach Anspruch 6 oder 7, **dadurch gekennzeichnet, dass** die Lage des Förderbandes (9) gegenüber der Längserstreckung der Agglomeriertrommel (7) und damit der Abgabebereich (11) des Förderbandes veränderbar ist.

9. Anlage nach Anspruch 6, **dadurch gekennzeichnet, dass** die Zugabeeinrichtung als in die Agglomeriertrommel ragende (r) Förderschnecke oder Trogkettenförderer ausgebildet und vorzugsweise in Längsrichtung der Agglomeriertrommel verbringbar ist.

10. Anlage nach einem oder mehreren der Ansprüche 4 bis 9, **dadurch gekennzeichnet, dass** der Mischer (3) als Horizontal- oder Vertikalwellenmischer mit an der Welle (16) bzw. an den Wellen angeordneten Schaufeln (17) ausgebildet ist.

11. Anlage nach einem oder mehreren der Ansprüche 4 bis 10, **dadurch gekennzeichnet, dass** der Mischer (3) mit der Agglomeriertrommel (7) integral ausgebildet ist.

12. Anlage nach Anspruch 11, **dadurch gekennzeichnet, dass** der Mischer (3) und die Agglomeriertrommel (7) als ortsfester Mischagglomerator ausgebildet sind, mindestens ein Mischwerkzeug, wie eine Welle (16) mit Schaufeln (17), im Mischer (3) und in der Agglomeriertrommel (7) vorgesehen ist und die Zugabeeinrichtung (9) für den Ummantelungsbrennstoff über eine Öffnung (18) der Agglomeriertrommel (7) in diese einmündet.

13. Anlage nach einem oder mehreren der Ansprüche 4 bis 12, **dadurch gekennzeichnet, dass** der Bereich (11) der Längserstreckung, an dem die Zugabeeinrichtung (9) für den Brennstoff diesen in die Agglomeriertrommel zugibt, zwischen dem ersten Drittel und dem letzten Viertel der Längserstreckung der Agglomeriertrommel (7) liegt, vorzugsweise zwischen der Hälfte und zwei Drittel der Längserstreckung der Agglomeriertrommel (7).

## Claims

1. A process for the production of ore comprising green agglomerates containing an amount of fines, fluxes and optionally a binder, which green agglomerates are provided with an outer coating formed from a combustible containing fine-grained carbon, such as coke, and optionally a binder, wherein the ore is mixed with the fluxes and the optionally provided binder, the mixture is pelletized and the green agglomerates thus formed are coated with the combustible in an agglomeration drum (7), with the combustible being added, **characterized in that** the mixture is pelletized in the agglomeration drum (7) and the combustible is added in an area (11) of the longitudinal extension of the agglomeration drum (7) where the green agglomerates forming in the agglomeration drum (7) have the desired size for further processing.

2. A process according to claim 1, **characterized in that** mixing is effected by scooping, preferably using a horizontal or vertical shaft mixer (3).

3. A process according to claim 1 or 2, **characterized in that** the area (11) of adding the combustible into the agglomeration drum (7) is varied throughout the length of the agglomeration drum (7), depending on the nature of the green agglomerates.

4. A plant for the production of ore comprising green agglomerates containing an amount of fines, fluxes and optionally a binder, which green agglomerates are provided with an outer coating formed from a combustible containing fine-grained carbon, such as coke, which plant comprises a mixer (3) for the ore, the fluxes and the optionally provided binder, with a pelletizing device (7) arranged downstream thereof, **characterized in that** the pelletizing device is designed as an agglomeration drum (7) which, in an area (11) within its longitudinal extension, is provided with a charging means (9) for the combustible.

5. A plant according to claim 4, **characterized in that** the charging means (9) is variable, whereby the area (11) of the longitudinal extension where said means delivers the combustible into the agglomeration drum (7) is changed.

6. A plant according to claim 4 or 5, **characterized in that** the charging means is designed as a conveyor belt (9) projecting into the agglomeration drum (7).

7. A plant according to claim 6, **characterized in that** the conveyor belt speed is variable.

8. A plant according to claim 6 or 7, **characterized in that** the position of the conveyor belt (9) relative to the longitudinal extension of the agglomeration drum (7) and hence the output area (11) of the conveyor belt are changeable.

9. A plant according to claim 6, **characterized in that** the charging means is designed as a conveying screw or drag-link conveyor projecting into the agglomeration drum and preferably can be moved in the longitudinal direction of the agglomeration drum.

10. A plant according to one or several of claims 4 to 9, **characterized in that** the mixer (3) is designed as a horizontal or vertical shaft mixer with blades (17) arranged on the shaft (16) or on the shafts, respectively.

11. A plant according to one or several of claims 4 to 10, **characterized in that** the mixer (3) is formed integrally with the agglomeration drum (7).

12. A plant according to claim 11, **characterized in that** the mixer (3) and the agglomeration drum (7) are designed as a stationary mixing agglomerator, at least one mixing tool, such as a shaft (16) comprising blades (17), is provided in the mixer (3) and in the agglomeration drum (7) and the charging means (9) for the coat combustible runs into the agglomeration drum (7) via an opening (18) thereof.

13. A plant according to one or several of claims 4 to 12, **characterized in that** the area (11) of the longitudinal extension, where the charging means (9) for the combustible adds the same into the agglomeration drum, is located between the first third and the final fourth of the longitudinal extension of the agglomeration drum (7), preferably between the half and two thirds of the longitudinal extension of the agglomeration drum (7).

## Revendications

1. Procédé pour produire du minerai avec des agglomérats verts contenant des fines, des additifs et le cas échéant un liant, qui sont munis d'une enveloppe formée d'un combustible contenant du carbone à grains fins, tel que du coke et, le cas échéant, un liant, le minerai étant mélangé intimement avec les additifs et le cas échéant avec le liant présent, le mélange étant transformé en boulettes et les agglomérats verts ainsi formés étant enveloppés du combustible par addition du combustible dans un tambour de formation d'agglomérats (7), **caractérisé en ce que** le mélange est transformé en boulettes dans le tambour de formation d'agglomérats (7) et le combustible est ajouté en une zone (11) de l'étendue longitudinale du tambour de formation d'agglomérats (7), dans laquelle les agglomérats verts se formant dans le tambour de formation d'agglomérats (7) présentent la grosseur souhaitée pour une transformation.

2. Procédé selon la revendication 1, **caractérisé en ce que** le mélange est effectué par pelletage, de préférence en utilisant un mélangeur à arbre horizontal ou vertical (3).

3. Procédé selon la revendication 1 ou 2, **caractérisé en ce que** la zone d'addition (11) du combustible dans le tambour de formation d'agglomérats (7) est déplacée sur la longueur du tambour de formation d'agglomérats (7) en fonction de l'état des agglomérats verts.

4. Installation pour produire du minerai avec des agglomérats verts contenant des fines, des additifs et, le cas échéant, un liant, les agglomérats étant munis d'une enveloppe formée d'un combustible contenant du carbone à grains fins, tel que du coke, ladite installation présentant un mélangeur (3), pour le minerai, les additifs et le liant existant le cas échéant, en aval duquel est installé un dispositif de formation de boulettes (7), **caractérisée en ce que** le dispositif de formation de boulettes est réalisé sous la forme de tambour de formation d'agglomérats (7), qui, dans une zone (11) intérieure à son étendue longitudinale, est muni d'un dispositif d'addition (9) pour le combustible.

5. Installation selon la revendication 4, **caractérisée en ce que** le dispositif d'addition (9) est réglable par modification de la zone (11) de l'étendue longitudinale, à laquelle le dispositif d'addition délivre le combustible dans le tambour de formation d'agglomérats (7).

6. Installation selon la revendication 4 ou 5, **caractérisée en ce que** le dispositif d'addition est réalisé sous forme de bande transporteuse (9) pénétrant dans le tambour de formation d'agglomérats (7).

7. Installation selon la revendication 6, **caractérisée en ce que** la vitesse de la bande transporteuse est variable.

8. Installation selon la revendication 6 ou 7, **caractérisée en ce que** la position de la bande transporteuse (9) par rapport à l'étendue longitudinale du tambour de formation d'agglomérats (7), et ainsi de la zone de distribution (11) de la bande transporteuse, est variable.

9. Installation selon la revendication 6, **caractérisée en ce que** le dispositif d'addition est réalisé sous la forme de vis de transport ou de transporteur à chaines à godets pénétrant dans le tambour de formation d'agglomérats et, de préférence, est déplaçable dans la direction longitudinale du tambour de formation d'agglomérats.

10. Installation selon l'une ou plusieurs des revendications 4 à 9, **caractérisée en ce que** le mélangeur (3) est réalisé sous la forme de mélangeur à arbre horizontal ou vertical, avec des pales (17) disposés sur l'arbre (16) ou sur les arbres.

11. Installation selon l'une ou plusieurs des revendications 4 à 10, **caractérisée en ce que** le mélangeur (3) est réalisé d'une seule pièce avec le tambour de formation d'agglomérats (7).

12. Installation selon la revendication 11, **caractérisée en ce que** le mélangeur (3) et le tambour de formation d'agglomérats (7) sont réalisés sous la forme d'agglomérateurs mélangeurs fixes, au moins un outil de mélange, tel qu'un arbre (16) équipé de pales (17), étant prévu dans le mélangeur (3) et dans le tambour de formation d'agglomérats (7), et le dispositif d'addition (9) pour le combustible d'enveloppement pénétrant, par une ouverture (18) du tambour de formation d'agglomérats (7), à l'intérieur de celui-ci.

13. Installation selon l'une ou plusieurs des revendications 4 à 12, **caractérisée en ce que** la zone (11) de l'étendue longitudinale, à laquelle le dispositif d'addition (9) pour le combustible ajoute celui-ci dans le tambour de formation d'agglomérats, est située entre le premier tiers et le dernier quart de l'étendue longitudinale du tambour de formation d'agglomérats (7), de préférence entre la moitié et les deux tiers de l'étendue longitudinale du tambour de formation d'agglomérats (7).
